# EUROPÄISCHE PATENTANMELDUNG

(11) **EP 0 251 204 A1**
(43) Veröffentlichungstag der Anmeldung: **07.01.1988**
(21) Anmeldenummer: 87109130.2
(22) Anmeldetag: 25.06.1987
(51) Int. Cl.: H01H 1/02

(54) **Elektrischer Kontakt**

(30) Priorität: 30.06.1986 DE 3621920
(71) Anmelder: SIEMENS AKTIENGESELLSCHAFT, 80333 München (DE)
(72) Erfinder: Murr, Alfred, Dr., D-8000 München 71 (DE); Phildius, Albert, Dipl.-Phys., D-8000 München 21 (DE); Kallhardt, Heinrich, Ing.grad., D-8000 München 21 (DE)

(57) **Zusammenfassung**

Elektrischer Kontakt mit einer auf einem Träger (1) aufgebrachten Zwischenschicht (2) und einer darauf aufgebrachten Deckschicht (3).

Es soll ein Kontakt geschaffen werden, mit dem sehr geringe bis hohe elektrische Lasten schaltbar sind.

Zu diesem Zweck besteht die Zwischenschicht (2) aus einem sehr abbrandfesten (Silber-Palladium) und die Deckschicht (3) aus einem nicht korrodierenden, harten und elektrisch gut leitenden Kontaktwerkstoff (Hartgold) geringer Dicke.

## Beschreibung

Die vorliegende Erfindung beinhaltet einen elektrischen Kontakt mit einer auf einem Träger aufgebrachten Zwischenschicht und einer darauf aufgebrachten Deckschicht.

Ein derartiger elektrischer Kontakt ist beispielsweise durch die DE-AS 10 78 774 bekannt. Bei der dieser Druckschrift entnehmbaren Anordnung besteht die Zwischenschicht aus mindestens einem Metall der Platingruppe, das gegebenenfalls mit einem Zusatz bis zu 50 % Nickel versehen ist oder völlig aus Silber besteht. Auf diese Zwischenlage ist eine Deckschicht aufgebracht, die durch eine Goldlegierung gebildet wird, die 8 bis 30 % aus Silber, 0,5 bis 5 % aus Platin und Rest Gold zusammengesetzt ist.

Dieser elektrische Kontakt eignet sich im wesentlichen nur für die Anwendungsfälle, in denen keine hohe Abriebfestigkeit der Deckschicht gefordert ist. Der Grund für die geringe Abriebfestigkeit ist dabei in der relativ weichen Gold-Silberlegierung zu sehen, die bei häufigen Kontaktbetätigungen relativ schnell verschleißt. Dies hat wiederum zur Folge, daß aufgrund des Abriebs die aus Palladium-Silber bestehende Zwischenschicht die Kontaktgabe bewirkt. Diese Zwischenschicht ist jedoch nicht ausreichend korrosionsbeständig, was einen hohen Übergangswiderstand zur Folge hat und damit nicht universell z. B. in den Tropen einsetzbar ist.

Aufgabe der vorliegenden Erfindung ist es daher, einen elektrischen Kontakt zu schaffen, mit dem sehr geringe bis hohe elektrische Lasten schaltbar sind. Diese Aufgabe wird dadurch gelöst, daß die Zwischenschicht aus einem sehr abbrandfestem und die Deckschicht aus einem nicht korrodierenden harten, elektrisch gut leitenden Kontaktwerkstoff geringer Dicke besteht.

Bei geringen elektrischen Lasten wird durch die relativ dünne Deckschicht eine gute elektrische Verbindung mit vernachlässigbarem ohmschen Widerstand (Milliohmbereich) erreicht, so daß sich dieser Kontakt vorzugsweise für elektrische Schaltungen mit niedrigen Strömen, z. B. elektronische Schaltungen eignet. Bei hohen elektrischen Lasten, z.B. Abschalten von Induktivitäten brennt diese Deckschicht aufgrund der Funkenbildung relativ schnell durch, so daß die darunter befindliche Zwischenschicht die Kontaktgabe bewirkt. In diesem Fall ist der Übergangswiderstand nicht von so großer Bedeutung.

Aufgrund dieser Gestaltung ist der elektrische Kontakt innerhalb eines breiten Spektrums einsetzbar. Dadurch läßt sich die früher erforderliche Anzahl verschiedener und einen unterschiedlichen Aufbau aufweisender Kontakte verringern, was einmal die Lagerhaltung wesentlich vereinfacht und die Verwechslungsgefahr bei der Montage der betreffenden Geräte herabsetzt. Aufgrund dieser Typenreduzierung der Kontakte lassen sich auch die Herstellungskosten senken.

Gemäß einer bevorzugten Ausführungsform besteht die Zwischenschicht aus einer Silber-Palladium-Legierung und die Deckschicht aus einer darauf abgeschiedenen galvanischen Hartgoldschicht. Die Deckschicht aus Hartgold stellt einen harten, elektrisch gutleitenden und korrosionsfesten Kontaktwerkstoff dar, während die Zwischenschicht aus Silber-Palladium besonders abbrandfest ist. Als besonders zweckmäßig hat es sich erwiesen, daß die Stärke der Zwischenschicht etwa 50 µm und die Stärke der Deckschicht etwa 2 µm beträgt. Dabei kann die Deckschicht aus Hartgold durch eine Legierung gebildet sein, wobei dem Gold etwa 0,2 bis 0,4 % Kobald zugesetzt ist.

Die Erfindung soll im folgenden anhand eines Ausführungsbeispiels näher beschrieben werden.

Es zeigt
Fig. 1 eine erste Ausführungsform eines elektrischen Kontaktes
Fig. 2 eine zweite Ausführungsform eines elektrischen Kontaktes.

Der in Fig. 1 dargestellte elektrische Kontakt besteht aus einem Träger 1, einer Zwischenschicht 2 und einer Deckschicht 3. Der Träger 1 kann dabei aus einem nichtfedernde Eigenschaften aufweisenden Material, z. B. Eisen bestehen, während die Zwischenschicht 2 aus einer Silber-Palladium- Legierung und die Deckschicht aus Hartgold besteht.

Die in Fig. 2 dargestellte Ausführungsform ist im wesentlichen in gleicher Weise wie der elektrische Kontakt nach Fig. 1 aufgebaut. Hierbei besteht jedoch der Träger 1 aus einem Federdraht, auf dessen Mantel eine Zwischenschicht 2 aus Silber-Palladium und eine Deckschicht 3 aus Hartgold aufgebracht sind.

## Patentansprüche

1. Elektrischer Kontakt mit einer auf einem Träger (1) aufgebrachten Zwischenschicht und einer darauf aufgebrachten Deckschicht, **dadurch gekennzeichnet**, daß die Zwischenschicht (2) aus einem sehr abbrandfesten und die Deckschicht (3) aus einem nicht korrodierenden harten und elektrisch gutleitenden Kontaktwerkstoff geringer Dicke besteht.

2. Elektrischer Kontakt nach Anspruch 1, **dadurch gekennzeichnet**, daß die Zwischenschicht (2) aus einer Silber-Palladium-Legierung und die Deckschicht (3) aus einer darauf abgeschiedenen galvanischen Hartgoldschicht besteht.

3. Elektrischer Kontakt nach Anspruch 1 und 2, **dadurch gekennzeichnet**, daß die Stärke der Zwischenschicht etwa 50 µm und die Stärke der Deckschicht etwa 2 µm beträgt.

4. Elektrischer Kontakt nach Anspruch 2, **dadurch gekennzeichnet**, daß die Hartgoldschicht durch eine Legierung gebildet ist, wobei dem Gold etwa 0,2 bis 0,4 % Kobald zugesetzt ist.
